# FASCICULE DE BREVET EUROPEEN

(11) **EP 0 375 572 B1**
(45) Date de publication et mention de la délivrance du brevet: **23.06.1993**
(21) Numéro de dépôt: 89420499.9
(22) Date de dépôt: 19.12.1989
(51) Int. Cl.: C22C 21/04, C22C 21/16

(54) **Alliage d'aluminium pour emboutissage , contenant du silicium, du magnésium et du cuivre**
Tiefziehbare Aluminiumlegierung, die Silicium, Magnesium und Kupfer enthält
Aluminium alloy for cupping, containing silicon, magnesium and copper

(30) Priorité: 21.12.1988 FR 8817621
(43) Date de publication de la demande: 27.06.1990
(73) Titulaire: PECHINEY RHENALU, 92400 Courbevoie (FR)
(72) Inventeur: Ferton, Daniel, F-38000 Grenoble (FR)
(74) Mandataire: Séraphin, Léon

(56) Documents cités:
- WO-A-87/02712
- FR-A- 2 360 684
- US-A- 4 424 084
- US-A- 4 614 552
- US-A- 4 788 037

## Description

L'invention concerne un alliage d'Al contenant essentiellement du Si, du Mg et du Cu destiné à la fabrication de tôles ou bandes emboutissables, en particulier des tôles utilisées en carrosserie automobile.

Dans le brevet français FR-2 601 040 est divulguée une composition d'alliages d'Al chaudronnable et soudable, utilisable à l'état traité (trempé/revenu) après mise en forme entre l'état trempé et l'état revenu. Cependant, pour certaines applications telles que celle indiquée ci-dessus, les caractéristiques de résistance de cet alliage à l'état trempé-mûri restent insuffisantes (R 0,2 100 MPa, Rm 200 MPa, R 0,2 étant la limite élastique à 0,2% de déformation résiduelle et Rm la charge de rupture).

Il a été trouvé que l'augmentation modérée de la teneur en Cu permet de façon surprenante d'améliorer les caractéristiques de résistance, sans perte sur les caractéristiques de ductilité.

Le brevet US-A-4 614 552 décrit un alliage d'Al pour emboutissage contenant essentiellement de 0,65 à 0,79 % (en poids) Cu; de 0,62 à 0,82% Mg; de 0,6 à 1,0 % Si; de 0,1 à 0,5 % Mn; jusqu'à 0,4 % Fe; jusqu'à 0,10 % Ti; reste Al.

Selon l'invention, l'alliage répondant au problème posé ci-dessus a la composition pondérale suivante :
. les teneurs en Si et Mg sont comprises dans un rectangle dont les sommets sont :
. la teneur en Cu étant comprise entre 0,5 et 0,8
. la teneur en Mn inférieure ou égale à 0,3%
. la teneur en Fe inférieure ou égale à 0,35%
. les teneurs en Cr et Zr inférieures à 0,2% chacune
. autres éléments
   chacun ≦ 0,05%
   total ≦ 0,15%
. reste Al

Pour les valeurs minimales en éléments principaux les caractéristiques mécaniques minimales indiquées ci-dessus ne sont pas atteintes.

Pour Si supérieur à la limite DE, les risques de précipitation de Si élémentaire submicroscopique existent si la mise en solution est conduite à une température trop basse.

Pour Mg supérieur à la ligne BC, (soit Si/Mg<2 environ) des précipitations grossières de Mg₂Si sont possibles lors de la solidification et nuisent, de ce fait, aux propriétés de ductilité et d'aptitude à l'emboutissage.

Pour Cu ≧ 0,8 %, le gain de résistance en caractéristiques mécaniques devient négligeable; de plus, la résistance à la corrosion et l'emboutissabilité diminuent.

Il est possible d'ajouter à la composition des éléments anti-recristallisants tels que le Mn, le Cr et/ou le Zr cependant en quantité limitée.

La teneur en Mn est limitée supérieurement car cet élément présente en quantité plus élevée les inconvénients suivants :
. il donne naissance à la solidification des composés intermétalliques à base de Fe, Mn, Si qui réduisent la capacité de déformation de l'alliage et peuvent initier des décohésions et ruptures, lors des opérations de mise en forme;
. il augmente la vitesse critique de trempe et limite donc les possibilités de traitements thermiques pour les produits épais;
. il confère à l'alliage un comportement à la corrosion assez médiocre;
. il n'est pas adapté aux homogénéisations de courte durée, telles que celles généralement obtenues dans des fours à passage.

Le Cr et le Zr ont des effets similaires à ceux du Mn, et sont donc aussi limités supérieurement.

Une composition préférentielle de l'alliage selon l'invention comporte donc une teneur en Mn inférieure ou égale à 0,2 % et des teneurs en Cr et Zr ≦ 0,05 % chacun.

La gamme de fabrication utilisée comporte généralement les opérations suivantes:
. la coulée continue ou semi-continue d'ébauches, une homogénéisation éventuelle, une transformation à chaud, une transformation à froid éventuelle, une mise en solution et un revenu.

Cependant, pour obtenir de bonnes propriétés de l'alliage, ces opérations doivent être conduites dans des conditions assez étroites.

Ainsi, pour limiter le temps de mise en solution ultérieure, il est préférable de bien homogénéiser l'alliage en évitant de le brûler par fusion des phases eutectiques. Une homogénéisation à haute température entre 520°C et 560°C avec un temps de maintien de 6 à 24 h est souhaitable. L'homogénéisation est, de préférence précédée d'une montée lente en température.

Dans le cas des tôles et bandes, les recristallisations à chaud grossières (taille de grain supérieure à 80 µm) sont la source de lignes de déformations macroscopiques, visibles après emboutissage, donc rédhibitoires pour cette application.

De ce fait, la température de fin de transformation à chaud, pour éviter ces recristallisations, doit être impérativement entre 270° et 320°C.

Après transformation à froid éventuelle l'alliage est mis en solution complète. Celle-ci a lieu dans le domaine de température compris entre 520 et 560°C, et de préférence entre 530° et 550°C en visant la température de 550°C.

En l'absence volontaire d'éléments inhibiteurs de recristallisation (Mn, Cr, Zr ≦ 0,05% chacun), la montée en température avant mise en solution doit être rapide (V ≧ 10°C/sec) et la mise en solution de préférence exécutée soit dans un four à passage, soit dans un four de traitement tôle à tôle.

Le temps de traitement varie de quelques secondes à quelques minutes, sans pouvoir dépasser une heure. Les tôles et bandes ainsi obtenues présentent une bonne isotropie et une grosseur de grain moyenne ne dépassant pas en général 60 µm.

La trempe doit être rapide et dépend de l'épaisseur du produit. Pour les tôles et bandes, elle est généralement effectuée à l'air calme ou pulsé.

Après les opérations de mise en forme à froid telles que emboutissage, pliage, cintrage etc...et/ou d'assemblage telle que le soudage par points, les pièces subissent un revenu de durcissement, dans les conditions habituelles; le durcissement est dû à la précipitation de la phase Mg₂Si et de phases complexes AlCuMgSi. Le revenu est typiquement effectué entre 8 et 12 h vers 165°C.

Il est à remarquer que dans certains cas, la cuisson de revêtements de surface tels que des vernis ou peintures, bien que plus courte, et généralement à plus haute température, réalise ipso facto ce traitement.

L'invention sera mieux comprise à l'aide de la figure 1 donnant le domaine de composition des alliages dans le plan Mg-Si et est illustrée par l'exemple suivant:
- on a coulé en semi-continu une plaque 1100x300x2850 mm3 de la composition pondérale suivante:

Cette plaque a été homogénéisée à 530°C-8h et immédiatement laminée à chaud; jusqu'à 4 mm d'épaisseur,la température finale du laminage était de 300°C; la bande ainsi obtenue a été relaminée à froid jusqu'a 1,2 mm d'épaisseur, puis mise en solution en four à passage à 550°C (de l'ordre de 1 min à température) à la vitesse de 20 m/min et trempée au brouillard (air+eau).

Les résultats obtenus sur tôle de 1,2 mm d'épaisseur aux états T4 et T6, dans le sens travers long, sont les suivants:

A titre de comparaison, un alliage de composition pondérale suivante :
Si: 1%; Mg: 0,4%; Cu: 0,15%; Mn: 0,1%; reste Al et impuretés habituelles ayant suivi la même gamme de transformation et de traitement thermique que ci-dessus, présente à l'état T4 les caractéristiques suivantes :

## Revendications

1. Alliage d'aluminium pour la fabrication de tôles emboutissables caractérisé en ce que sa composition est la suivante (% en poids) :
. les teneurs en Mg et Si sont comprises dans un rectangle A'CDE' de coordonnées :
. le Cu est compris entre 0,5 et 0,8 %
. les éléments Cr et Zr inférieurs à 0,2 % chacun
. Mn < 0,3 %
. Fe < 0,35 %
. autres éléments : chacun < 0,05 %, total < 0,15 %
. reste Al

2. Alliage selon la revendication 1, caractérisé en ce que la teneur en Mn est inférieure ou égale à 0,2 % et Cr et Zr < 0,05 % chacun.

3. Alliage suivant l'une des revendications 1 ou 2 caractérisé en ce que la grosseur de grain moyenne est inférieure à 80 µm et de préférence inférieure à 60 µm.

4. Procédé d'obtention des produits selon l'une des revendications 1 à 3, comprenant la coulée continue ou semi-continue d'ébauches, une homogénéisation éventuelle, une transformation à chaud, une transformation à froid éventuelle, une mise en solution, une trempe, une mise en forme, par exemple, par emboutissage, pliage, cintrage, et enfin un revenu caractérisé en ce que la transformation à chaud finale a lieu entre 270 et 320°C.

5. Procédé selon la revendication 4, caractérisé en ce que l'homogénéisation ou la mise en solution complète sont conduites entre 520 et 560°C.

6. Procédé selon la revendication 5, caractérisé en ce que l'homogénéisation ou la mise en solution ont lieu entre 530 et 550°C.

7. Procédé selon l'une des revendications 5 ou 6, caractérisé en ce que la mise en solution est précédée d'une montée en température à une vitesse supérieure à 10°C/sec.

## Patentansprüche

1. Aluminiumlegierung zur Herstellung tiefziehbarer Bleche, **dadurch gekennzeichnet, daß** ihre Zusammensetzung die folgende (in Gew.%) ist:
- die Gehalte an Mg und Si liegen in einem Rechteck A'CDE' mit Koordinaten:
- das Cu liegt im Bereich von 0,5 bis 0,8 %
- die Elemente Cr und Zr jeweils unter 0,2 %
- Mn < 0,3 %
- Fe < 0,35 %
- andere Elemente: jedes < 0,05 %, insgesamt < 0,15 %
- Rest Al.

2. Legierung nach dem Anspruch 1, dadurch gekennzeichnet, daß der Mn-Gehalt unter oder gleich 0,2 % ist und Cr und Zr jeweils < 0,05 % ist.

3. Legierung nach einem der Ansprüche 1 oder 2, dadurch gekennzeichnet, daß die mittlere Korngröße unter 80 µm und vorzugsweise unter 60 µm ist.

4. Verfahren zum Erhalten der Produkte nach einem der Ansprüche 1 bis 3, das den kontinuierlichen oder halbkontinuierlichen Guß von Rohblöcken, eine eventuelle Homogenisierung, eine Warmverformung, eine eventuelle Kaltverformung, eine Lösungsglühung, ein Abschrecken, eine Formgebung, beispielsweise durch Tiefziehen, Falzen, Biegen, und schließlich ein Anlassen vorsieht, **dadurch gekennzeichnet, daß** die Endwarmverformung zwischen 270 und 320 °C erfolgt.

5. Verfahren nach dem Anspruch 4, dadurch gekennzeichnet, daß die Homogenisierung oder die vollständige Lösungsglühung zwischen 520 und 560 °C durchgeführt werden.

6. Verfahren nach dem Anspruch 5, dadurch gekennzeichnet, daß die Homogenisierung oder die Lösungsglühung zwischen 530 und 550 °C erfolgen.

7. Verfahren nach einem der Ansprüche 5 oder 6, dadurch gekennzeichnet, daß der Lösungsglühung ein Temperaturanstieg mit einer Geschwindigkeit über 10 °C/s vorausgeht.

## Claims

1. An aluminium alloy for the production of drawable sheets characterized in that it has the following composition (% by weight):
. the Mg and Si contents are comprised within a rectangle A'CDE' with the following co-ordinates:
. the Cu is comprised between 0.5 and 0.8%
. the elements Cr and Zr less than 0.2% each
. Mn ≦ 0.3%
. Fe ≦ 0.35%
. other elements: each ≦ 0.05%, total ≦ 0.15%
. the balance being Al

2. Alloy according to claim 1, characterized in that the Mn content is less than or equal to 0.2% and Cr & Zr < 0.05% each.

3. Alloy according to one of claims 1 or 2, characterized in that the average grain size is less than 80 µm and preferably less than 60 µm.

4. Process for obtaining products according to one of claims 1 to 3, comprising the continuous or semi-continuous casting of ingots, optional homogenization, hot working, optional cold working, solution treatment, quenching operation forming operation, for example by drawing, folding, bending, and finally artificial aging characterized in that the final hot working takes place between 270 and 320°C.

5. Process according to claim 4, characterized in that the homogneization or complete solution treatment takes place between 520 and 560°C.

6. Process according to claim 5, characterized in that the homogenization or solution treatment takes place between 530 and 550°C.

7. Process according to one of claims 5 or 6, characterized in that the solution treatment is preceded by a rise in temperature at a speed which is greater than 10°C/sec.
